# EUROPÄISCHE PATENTSCHRIFT

(11) **EP 2 358 922 B1**
(45) Veröffentlichungstag und Bekanntmachung des Hinweises auf die Patenterteilung: **27.01.2016**
(21) Anmeldenummer: 09760833.5
(22) Anmeldetag: 23.11.2009
(51) Int. Cl.: C23C 22/10

(54) **KONVERSIONSSCHICHTEN FÜR ZINKHALTIGE OBERFLÄCHEN**
CONVERSION LAYERS FOR SURFACES CONTAINING ZINC
COUCHES DE CONVERSION POUR SURFACES CONTENANT DU ZINC

(30) Priorität: 27.11.2008 DE 102008044143
(43) Veröffentlichungstag der Anmeldung: 24.08.2011
(73) Patentinhaber: Atotech Deutschland GmbH, 10553 Berlin (DE)
(72) Erfinder: DINGWERTH, Björn, 14129 Berlin (DE); NOACK, Andreas, 13591 Berlin (DE)
(74) Vertreter: Wonnemann, Jörg
(86) Internationale Anmeldenummer: PCT/EP2009/065646
(87) Internationale Veröffentlichungsnummer: WO 2010/060883

(56) Entgegenhaltungen:
- EP-A1- 1 970 470
- DE-A1-102005 025 830
- DE-A1-102008 000 600
- JP-A- 2009 149 926

## Beschreibung

### Gebiet der Erfindung

Die Erfindung betrifft den Korrosionsschutz von metallischen Werkstoffen, insbesondere von solchen, die mit einer Konversionsschicht versehen sind.

### Hintergrund der Erfindung

Zum Schutz metallischer Werkstoffoberflächen vor korrosiven Umwelteinflüssen stehen im Stand der Technik unterschiedliche Methoden zur Verfügung. Die Beschichtung des zu schützenden metallischen Werkstücks mit einem Überzug aus einem anderen Metall ist dabei eine in der Technik weit verbreitete und etablierte Methode. Das Beschichtungsmetall kann sich im korrodierenden Medium dabei entweder elektrochemisch edler oder unedler verhalten als das Werkstoffgrundmetall alleine. Verhält sich das Beschichtungsmetall unedeler, so fungiert es im korrodierenden Medium im Sinne eines kathodischen Korrosionsschutzes gegenüber dem Basismetall als Opferanode. Diese mit der Bildung von Korrosionsprodukten des Überzugmetalls verbundene Schutzfunktion ist damit zwar erwünscht, die Korrosionsprodukte des Überzugs führen aber oft selbst zu unerwünschten dekorativen und nicht selten auch zu funktionellen Beeinträchtigungen des Werkstücks. Um die Korrosion des Überzugmetalls zu reduzieren bzw. möglichst lange zu verhindern, werden speziell auf kathodisch schützenden unedlen Überzugsmetallen wie z.B. Zink sowie dessen Legierungen oft sogenannte Konversionsschichten eingesetzt. Hierbei handelt es sich um in wässrigen Medien in einem weiten pH-Bereich unlösliche Reaktionsprodukte des unedlen Beschichtungsmetalls mit der Reaktionslösung. Beispiele für diese sogenannten Konversionsschichten sind z.B. sogenannte Phosphatierungen und Chromatierungen. Im Falle von Phosphatierungen wird die zu schützende Schicht in eine Phosphationen enthaltende saure Lösung getaucht. Das saure Medium führt zur partiellen Auflösung von Zink aus der Beschichtung. Prinzipiell bilden die freigesetzten Zn²⁺-Kationen mit den Phosphationen der Reaktionslösung eine schwerlösliche Zinkphosphatschicht auf der Oberfläche aus. Da Zinkphosphatschichten selbst nur einen vergleichsweise schlechten Korrosionsschutz ausbilden, aber ein ausgezeichneter Haftgrund für hierauf aufgebrachte Lacke und Farben sind, liegt ihr Anwendungsschwerpunkt in der Funktion als Grundierung für Lackierungen und Anstriche.

Im Falle von Chromatierungen wird die zu behandelnde Oberfläche in eine saure, Chrom(VI)-Ionen enthaltende Lösung getaucht. Handelt es sich beispielsweise um eine Zink-Oberfläche, so löst sich ein Teil des Zinks auf. Unter den hierbei herrschenden reduzierenden Bedingungen wird Chrom(VI) zu Chrom(III) reduziert, das in dem durch die Wasserstoffentwicklung alkalischeren Oberflächenfilm u.a. als Chrom(III)-hydroxid bzw. als schwerlöslicher µ-Oxo- oder µ-Hydroxo-verbrückter Chrom(III)-Komplex abgeschieden wird. Parallel wird schwerlösliches Zinkchromat(VI) gebildet. Insgesamt entsteht ein dicht geschlossener, sehr gut vor dem Korrosionsangriff durch Elektrolyte schützender Konversions-Überzug auf der Zinkoberfläche.

Chrom(VI)-Verbindungen zeichnen sich neben ihrer akuten Toxizität durch ihr hohes karzinogenes Potential aus, so dass ein Ersatz der mit diesen Verbindungen einhergehenden Verfahren notwendig ist. Als Ersatz für Chromatierungsverfahren mit sechswertigen Chromverbindungen haben sich mittlerweile eine Vielzahl von Verfahren etabliert, die unterschiedliche Komplexe dreiwertiger Chromverbindungen verwenden. Ein entscheidender Schritt im Laufe der Abscheidung besteht in einer Reaktion, durch die der pH-Wert an der Grenzfläche der Zinkoberfläche oder zinkhaltigen Oberfläche zur Lösung soweit ansteigt, dass die Abscheidung der Konversionsschicht erfolgt.

Chrom(III) eignet sich nicht im oben beschriebenen Sinne als Oxidationsmittel für Zink. Eine Reduktion zu Chrom(II) ist zwar aufgrund der Redoxpotentiale möglich, führt aber nicht zum Anstieg des pH-Wertes an der Grenzfläche. Es ist daher erforderlich, zum Aufbau einer Konversionsschicht aus einer wässrigen sauren Lösung von Chrom(III)-Ionen zusätzlich ein geeignetes Oxidationsmittel zuzugeben, das an der Grenzfläche Zink- bzw. Zinklegierung-Lösung die Konzentration von Zinkionen wie auch den pH-Wert soweit erhöht, dass die beim pH-Wert im Lösungsinneren löslichen Komponenten der Konversionsschicht auf der Metalloberfläche in eine schwerlösliche Hydrolyseform überführt werden.

Um Chrom(VI)-freie Behandlungslösungen zu realisieren, wurden Peroxide wie Wasserstoffperoxid oder Peroxodisulfate als Oxidationsmittel vorgeschlagen (US 4,384,902, US 4,349,392). Wasserstoffperoxid ist bei den sauren pH-Werten kein hinreichend starkes Oxidationsmittel um Chrom(III) zu Chrom(VI) zu oxidieren.

Breite Anwendung als Oxidationsmittel, das Zink oxidiert, zur Anhebung des pH-Wertes beiträgt und Chrom(III) unter den Bedingungen der Behandlungslösungen nicht oxidiert, hat Nitrat gefunden (EP 0 907 762 B1, EP 1 318 214 A1, WO 2004/072325 A1).

Nitrat wird unter den üblichen Reaktionsbedingungen der Behandlungslösungen zunächst zum Nitrit reduziert.

NO₃⁻ + Zn + 2 H₃O⁺ ⇄ NO₂⁻ + Zn²⁺ + 3 H₂O

bzw. das so gebildete Nitrit als aktiveres Oxidationsmittel weiter entsprechend

2 NO₂⁻ + 4 H₃O⁺ + Zn ⇄ 2 NO↑ + 6 H₂O + Zn²⁺

zum Stickstoffmonoxid.

2 NO₃⁻ + 3 Zn + 8 H₃O⁺ ⇄ 2 NO↑ + 3 Zn²⁺ + 12 H₂O

Weiterhin ist Nitrit im sauren Milieu der Behandlungslösungen, der pH-Wert liegt üblicherweise zwischen pH 1 und pH 3.5, nicht stabil sondern neigt zur Disproportionierung in Nitrat und Stickstoffmonoxid:

3 NO₂⁻ + 2 H₃O⁺ ⇄ NO₃⁻ + 2 NO↑ + 3 H₂O

Sowohl die Reduktion von Nitrit wie auch die Disproportionierung von Nitrit in der sauren Lösung führt damit zur Freisetzung von Stickstoffmonoxid. Stickstoffoxide sind toxische Gase und müssen unbedingt oberhalb der Lösungsoberfläche abgesaugt werden.

Die Patentschrift EP 1 816 234 A1 beschreibt eine wässrige Reaktionslösung und ein Verfahren zur Passivierung von Zink und Zinklegierungen. Die Reaktionslösungen enthalten Nicotinsäure, deren Salze oder deren Derivate. Aus derartigen Reaktionslösungen werden farbige Passivierungsschichten auf Zink und Zinklegierungen erzeugt. Nicotinsäure ist nicht als Oxidationsmittel in Chrom(III)-haltigen Behandlungslösungen zur Erzeugung von Konversionsschichten auf Zink-haltigen Oberflächen geeignet.

Die Patentschrift EP 1 970 470 A1 beschreibt Chrom(VI)-freie Schwarzpassivierungen für Zink-haltige Oberflächen, die als Komplexbildner Carbonsäurederivate des Pyridins enthalten können. Derartige Carbonsäurederivate des Pyridins können in solchen Lösungen nicht als Oxidationsmittel wirken.

Die Patentschriften EP 1 005 578 B1 und GB 715,607 beschreiben Verfahren zur Erzeugung von Phosphatierungsschichten. Als Beschleuniger kommen hier organische Nitroverbindungen und organische N-Oxide zur Anwendung. Die hier beschriebenen Phosphatierungsschichten sind porös und bieten deshalb keinen Korrosionsschutz.

### Beschreibung der Erfindung

Es ist Aufgabe der vorliegenden Erfindung, ein Oxidationsmittel zur Verfügung zu stellen, das die oben dargelegten Kriterien bezüglich Zinkoxidation, Oxoniumionenverbrauch sowie Reaktivität gegenüber Chrom(III) erfüllt, nicht aber zur Bildung toxischer Gase führt. Diese Kriterien werden durch die erfindungsgemäßen organischen Oxidationsmittel, ausgewählt aus aliphatischen Nitroverbindungen, aromatischen Nitroverbindungen, N-Oxiden und Chinonen erfüllt. Der Ersatz von Nitraten durch wasserlösliche, organische Oxidationsmittel führt nicht zu gasförmigen, toxischen Reaktionsprodukten.

In geringer Konzentration können Nitrationen in der Lösung vorliegen, ohne dass die negativen Eigenschaften problematisch sind. Bevorzugt enthält die Lösung jedoch kein Nitrat.

Diese Aufgabe wird durch die Verwendung einer wässrigen Behandlungslösung zur Erzeugung von im wesentlichen Chrom(VI)-freien schwarzen Konversionsschichten auf Zink- oder Zinklegierungsschichten, gelöst, die unter anderem die folgenden Komponenten enthält:
- mindestens eine Cr³⁺-Ionen Quelle und
- mindestens eine organische Verbindung ausgewählt aus der Gruppe enthaltend
wobei R¹ bis R⁵ unabhängig voneinander
a) ein Wasserstoffatom oder eine Alkylgruppe mit 1 bis 10 Kohlenstoffatomen, linear oder verzweigt oder
b) eine -NR₂, -NO₂, -COOR, -OR, -SO₃R Gruppe mit R = -H oder Alkylgruppe mit 1 bis 5 Kohlenstoffatomen, linear oder verzweigt, darstellen, wobei Methlyl-, Ethyl-, n-Propyl- und Isopropyl besonders bevorzugt sind
mit der Maßgabe, dass 0 bis 2 Reste R¹ bis R⁵ ausgewählt sind aus der Gruppe b).

Bevorzugte organische Verbindungen werden aus der Gruppe bestehend aus Verbindungen gemäß den Formeln I., III., IV. und V. ausgewählt wobei R¹ bis R⁵ unabhängig voneinander
a) ein Wasserstoffatom oder eine Alkylgruppe mit 1 bis 10 Kohlenstoffatomen, linear oder verzweigt oder
b) eine -NR₂, -NO₂, -COOR, -OR, -SO₃R Gruppe mit R = -H oder Alkylgruppe mit 1 bis 5 Kohlenstoffatomen, linear oder verzweigt, darstellen, wobei Methlyl-, Ethyl-, n-Propyl- und Isopropyl besonders bevorzugt sind mit der Maßgabe, dass 0 bis 2 Reste R¹ bis R⁵ ausgewählt sind aus der Gruppe b).

Besonders bevorzugte organische Verbindungen werden aus der Gruppe bestehend aus Verbindungen gemäß Formel I. ausgewählt, wobei R¹ bis R⁵ unabhängig voneinander
a) ein Wasserstoffatom oder eine Alkylgruppe mit 1 bis 10 Kohlenstoffatomen, linear oder verzweigt oder
b) eine -NR₂, -NO₂, -COOR, -OR, -SO₃R Gruppe mit R = -H oder Alkylgruppe mit 1 bis 5 Kohlenstoffatomen, linear oder verzweigt, darstellen, wobei Methlyl-, Ethyl-, n-Propyl- und Isopropyl besonders bevorzugt sind
mit der Maßgabe, dass 0 bis 2 Reste R¹ bis R⁵ ausgewählt sind aus der Gruppe b).

Beispiele für geeignete Verbindungsklassen sind z.B. Nitrobenzoesäuren, Nitrosalicylsäuren, Nitrophenole, Dinitrophenole, Trinitrophenole, Nitropropionsäure, Pyridin-N-oxide, Morpholin-N-oxide sowie Benzochinone. Geeignete Verbindungen im Sinne der Erfindung sind daher z.B. m-Nitrobenzoesäure, 2-Hydroxy-5-nitrobenzoesäure, 3,5-Dinitrosalicylsäure, 2,4-Dinitrophenol, m-Nitrobenzolsulfonsäure, N-Methylmorpholin-N-oxid, Pyridin-N-oxid sowie p-Benzochinon.

Überraschenderweise stellte sich weiterhin heraus, dass bei Verwendung organischer Oxidationsmittel wie Chinonen, N-Oxiden sowie aromatischer Nitroverbindungen wie Nitrobenzoesäuren, Nitrophenolen, insbesondere Nitrobenzolsulfonsäuren wie z.B. m-Nitrobenzolsulfonsäure der Korrosionsschutz der erzeugten Konversionsschichten signifikant über dem liegt, der durch entsprechende nitrathaltige Passivierungen erreicht werden kann. Dies gilt insbesondere für Konversionsschichten, die durch Einbau von Metallpartikeln von Eisen, Cobalt oder Nickel oder Partikeln schwarzer bzw. schwärzender Metallverbindungen von Verbindungen der genannten Metalle schwarz bzw. dunkel pigmentiert sind.

Höchstwahrscheinlich ist dies neben einer anderen Kinetik der Zinkoxidation und damit des Konversionsschichtwachstums auch auf korrosionsinhibierende Eigenschaften der in der Passivierungsschicht mit abgeschiedenen bzw. adsorbierten Reduktionsprodukte der organischen Oxidationsmittel, die ihrerseits gute Reduktionsmittel sind, zurückzuführen. Beispiele für mögliche Reduktionsreaktionen sind in Gleichung 1 angegeben.

### Gleichung 1. Beispiele für Reduktionsreaktionen geeigneter organischer Oxidationsmittel im sauren Milieu.

Ein weiterer Vorteil der erfindungsgemäßen Komponenten besteht darin, dass sie keine freies Nitrat aufweisen und damit in Lösungen zur Erzeugung von Konversionsschichten eingesetzt werden können, die Farbstoffe mit Aminogruppen enthalten. Der Nachteil der im Stand der Technik bekannten Verwendung von Nitrationen zur Erzeugung der Konversionsschicht besteht darin, dass das Nitrat zu Nitrit reduziert wird. Dieses Nitrit kann in der stark sauren Lösung zur Bildung der Konversionsschicht mit aminohaltigen Farbstoffen Diazotierungsreaktionen eingehen, die zu undefinierten Farbstoffprodukten reagieren, die nicht mehr die gewünschte Oberflächenfarbe der Konversionsschicht ergeben. Solche Reaktionen gehen organisch gebundene NO-Gruppen gemäß der Formeln I. - III. nicht ein.

Erfindungsgemäße wässrige Behandlungslösungen enthalten zwischen 0.2 g/l und 20 g/l Chrom(III), bevorzugt zwischen 0.5 g/l und 15 g/l Chrom(III)-Ionen und besonders bevorzugt zwischen 1 g/l und 5 g/l Chrom(III)-Ionen. Zu der Lösung werden keine Cr(VI)-Salze gegeben. Als Anionen können beispielsweise Methansulfonat, Sulfat, Hydrogensulfat, Borate, sowie die Anionen saurer Borsäureester, Phosphat, Hydrogenphosphat, Dihydrogenphosphat, Nitrat, Nitrit, Chlorid, Iodid, Fluorid, Hexafluorosilikat, Hexafluorotitanat, Tetrafluoroborat, Hexafluoroantimonat, Hexafluorphosphat, Phosphat, Hydrogenphosphat, Dihydrogenphosphat bzw. entsprechende Anionen von Estern der Phosphorsäure enthalten. Chrom(III) kann den Lösungen entweder in Form eines Chrom(III)-Salzes wie z.B. basisches Chrom(III)-sulfat, Chrom(III)-hydroxid, Chrom(III)-dihydrogenphosphat, Chrom(III)-chlorid, Kaliumchrom(III)-sulfat oder Chrom(III)-Salzen organischer Säuren wie z.B. Chrom(III)-methansulfonat, Chrom(III)-citrat zugegeben werden.

Daneben können Komplexbildner eingesetzt werden wie z.B. Polycarbonsäuren, Hydroxycarbonsäuren, Hydroxypolycarbonsäuren, Aminocarbonsäuren oder Hydroxyphosphonsäuren. Beispiele für mögliche Carbonsäuren sind Oxalsäure, Malonsäure, Bernsteinsäure, Glutarsäure, Adipinsäure, Pimelinsäure, Korksäure, Azelainsäure, Sebazinsäure, Maleinsäure, Phthalsäure, Terephthalsäure, Weinsäure, Citronensäure, Äpfelsäure, Ascorbinsäure, Ethylendinitrilotetraessigsäure, Tetrahydrofuran-2-carbonsäure, Maleinsäure, Ethylendiamintetraessigsäure, Diethylendiaminpentaessigsäure, Nitrilotriessigsäure, Milchsäure, Adipinsäure, 4-Aminohippursäure, 4-Aminobezoesäure, 5-Aminoisophthalsäure, L-Asparaginsäure, L-Glutamin, L-Glutaminsäure, Alanin, beta-Alanin, L-Arginin, L-Asparagin, L- Alanin, N,N-Bis(2-hydroxyethyl)-glycin, L-Cystein, L-Cystin, Glutathion, Glycin, Glycylglycin, L-Histidin, L-Hydroxyprolin, L-Isoleucin, L-Leucin, L-Lysin, L-Methionin, L-Ornithin, L-Phenylalanin, L-Prolin, L-Serin, L-Tyrosin, L-Tryptophan, L-Threonin, L-Valin, N-[Tris(hydroxymethyl)-methyl]-glycin, L-Citrullin, N-Acetyl-L-cystein, N-(2-Acetamindo)-iminodiessigsäure, 1,2-Cyclohexeylen-dinitrilotetraessigsäure, D(+)-Biotin, L-Norleucin, 5-Aminolävulinsäure, DL-Methionin, 3-Aminobenzoesäure, 6-Aminohexansäure, Acetylendicarbonsäure, Pyridin-2,3-dicarbonsäure, (-)-Chinasäure, 4-Amino-2-hydroxybenzoesäure, Pyridin-2,6-dicarbonsäure, Pyridin-2-carbonsäure, Pyrazin-2,3-dicarbonsäure, Pyrazin-2-carbonsäure, Pyridin-4-carbonsäure, 3,5-Diyhdroxybenzoesäure, 2,4-Dihydroxybenzoesäure, Sebacinsäure, Benzol-1,3,5-tricarbonsäure, Furan-2-carbonsäure, Methylenbernsteinsäure, DL-Mandelsäure, DLalpha-Aminophenylessigsäure, DL-Tropasäure, 2,2'-Thiodiessigsäure, 3,3'-Thiodipropionsäure, 3-(2-Furyl)-acrylsäure, Piperidin-4-carbonsäure, 4-Guanidinobenzoesäure, L-Homoserin, trans-Propen-1,2,3-tricarbonsäure, (R)-(-)-Citramalsäure, (3-Hydroxyphenyl)-essigsäure, 4-Hydroxychinolin-2-carbonsäure, N-Acetyl-L-glutaminsäure, N-Acetyl-DL-valin, 4-Aminohippursäure, 2,6-Dihydroxybenzoesäure, 4-(Dimethylamino)-benzoesäure, Glucuronsäure, Citrazinsäure, Indol-3-carbonsäure, Indol-5-carbonsäure, Butan-1,2,3,4-tetracarbonsäure, DL-Leucin, 2,2-Bis-(hydroxymethyl)-propionsäure, Chinlin-2,4-dicarbonsäure, 2-Aminopyridin-3-carbonsäure, 5-Amino-2-hydroxybenzoesäure, Anthranilsäure, Benzol-1,2,4-tricarbonsäure, 3,5-Diaminobenzoesäure, 4,8-Dihydroxychinolin-2-carbonsäure, 3,3-Dimethylglutarsäure, trans,trans-2,4-Haxadiensäure, 3-Hydroxybuttersäure, o-Hydroxyhippursäure, (4-Hydroxyphenyl)-essigsäure, Imidazol-4-acrylsäure, Indol-2-carbonsäure, Indol-3-propionsäure, Mercaptobernsteinsäure, 3-Oxoglutarsäure, Pyridin-2,4-dicarbonsäure, Pyridin-3,5-dicarbonsäure, 2-Methylalanin, 2-Sulfobenzoesäure, Pyridin-2,5-dicarbonsäure, Gluconsäure, 4-Aminobenzoesäure, (-)-Shikiminsäure, Chinaldinsäure, 5-Hydroxyisophthalsäure, Pyrazol-3,5-dicarbonsäuren, Pyridin-3,4-dicarbonsäure, 1,2-Diaminopropan-tetraessigsäure, 2-Pyridylessigsäure,D-Norvalin, 2-Methylglutarsäure, 2,3-Dibrombernsteinsäure, 3-Methylglutarsäure, (2-Hydroxyphenyl)essigsäure, 3,4-Dihydroxybenzoesäure, Diglycolsäure, Propan-1,2,3-tricarbonsäure, 2,3-Dimethylaminopropionsäure, 2,5-Dihydroxybenzoesäure, 2-Hydroxyisobuttersäure, Phenylbemsteinsäure, N-Phenylglycin, 1-Aminocylcohexancarbonsäure, Sarcosin, Tropasäure, Azelainsäure, Brenzschleimsäure, sowie Schleimsäure. Es können neben den Säuren auch alle Anhydride, Salze, Nitrile u.a. Verbindungen, die im sauren Milieu als Quelle für die Carbonsäuren fungieren können eingesetzt werden. Beispiele chiraler Verbindungen sind nicht auf die angegebene Konfiguration beschränkt; es können auch Diasteromere, Enantiomere oder Racemate der angegebenen Verbindungen eingesetzt werden.

Diese Aufzählung möglicher Komplexbildner gibt lediglich Beispiele für geeignete Verbindungen, begrenzt die Gruppe der erfindungsgemäß einsetzbaren Substanzen aber nicht auf die genannten Substanzen. Die Konzentration der Komplexbildner in den Behandlungslösungen kann zwischen 0.05 g/l und der Löslichkeitsgrenze der Komplexbildner liegen.

Die Behandlungslösungen können ferner weiterhin eine oder mehrere oberflächenaktive Substanzen wie z.B. Oxo-alkoholethoxylate (z.B. Lugalvan ON110, BASF), Fettalkoholethoxylate (z.B. Ethylan CPG 660, Julius Hoesch GmbH), oder Tenside mit fluorierten Resten (z.B. Novec FC-4432, 3M) und zwischen 0.01 g/l und 10 g/l eines weiteren Metallions oder Metalloidion wie z.B. Sc, Y, Ti, Zr, Mo, W, Mn, Fe, Co, Ni, Zn, B, Al, Si, P enthalten.

### Beispiele

### Allgemeine Versuchsvorschrift

Es wird eine wässrige Behandlungslösung angesetzt, die 3.0 g/l Cr³⁺ (aus Chrom(III)-chlorid Hexahydrat), 2 g/l Co²⁺ (aus Cobaltsulfat Heptahydrat) sowie 8 g/l PO₄³⁻ (aus ortho-Phosphorsäure) und 2.5 g/l Fe²⁺ (aus Eisen(III)-sulfat Heptahydrat) sowie eine erfindungsgemäße Verbindung bzw. Nitrat gemäß Vergleichsbeispiel gemäß Tabelle 1 enthält. Die Behandlungslösung wird mit Salpetersäure / Natriumhydroxid auf einen pH-Wert von 1.6 eingestellt. In einem alkalischen Verzinkungsverfahren (Protolux 3000, Atotech Deutschland GmbH) wird ein Blech aus niedriglegiertem Stahl mit 10 µm Zink beschichtet. Das Blech wird in 0.3 Gew.%iger Salpetersäure für 10 s aktiviert, dreifach mit demin. Wasser gespült und für 60 s in die oben beschriebene Behandlungslösung getaucht. Die Lösung wird hierbei gerührt. Nach Entnehmen des Bleches wird dieses mit demin. Wasser dreifach gespült und bei 80 °C für 10 min im Umluftofen getrocknet. Das schwarze Blech zeigt im neutralen Salzsprühnebeltest nach DIN EN ISO 9227 nach 6 h erste Ansätze zur Zinkkorrosion. Ein analog hergestelltes Blech wird mit einer organisch-silikatischen Versiegelung (z.B. Corrosil Plus 501, Atotech Deutschland GmbH) behandelt und im Umluftofen bei 80 °C für 10 min getrocknet. Das Blech wird im neutralen Salzsprühnebeltest nach DIN EN ISO 9227 geprüft. Die Zeitdauer in h, bis erste Anzeichen von Zinkkorrosion erkennbar sind, ist in Tabelle 1 wiedergegeben.

**Tabelle 1: Versuche mit Konversionsschichten**

| Versuch Nr. | Erfindungsgemäße Verbindung | Menge / g/l | Korrosionstest |
|---|---|---|---|
| 1 | Nitrobenzolsulfonsäure (Natriumsalz) | 9.3 | 96 h |
| 2 | Pyridin-N-oxid | 10.0 | 96 h |
| 3 | Benzochinon | 6.0 | 96 h |
| 4 (Vergleich) | Natriumnitrat | 3.5 | 48 h |

## Patentansprüche

1. Verwendung mindestens einer organischen Verbindung, ausgewählt aus der Gruppe enthaltend: wobei R¹ bis R⁵ unabhängig voneinander
a) ein Wasserstoffatom oder eine Alkylgruppe mit 1 bis 10 Kohlenstoffatomen, linear oder verzweigt oder
b) eine -NR₂, -NO₂, -COOR, -OR, -SO₃R Gruppe mit R = -H oder Alkylgruppe mit 1 bis 5 Kohlenstoffatomen, linear oder verzweigt, darstellen,
und der Maßgabe, dass 0 bis 2 Reste R¹ bis R⁵ ausgewählt sind aus der Gruppe b)
in einer Cr³⁺-Ionen haltigen, wässrigen Behandlungslösung zur Erzeugung von im wesentlichen Chrom(VI)-freien Konversionsschichten auf Zink- oder Zinklegierungsschichten
zur Vermeidung der Bildung von Stickstoffoxiden bei der Abscheidung der Konversionsschichten.

2. Verwendung gemäß Anspruch 1, **dadurch gekennzeichnet, dass** die organische Verbindung ausgewählt ist aus der Gruppe umfassend wobei R¹ bis R⁵ unabhängig voneinander
a) ein Wasserstoffatom oder eine Alkylgruppe mit 1 bis 10 Kohlenstoffatomen, linear oder verzweigt oder
b) eine -NR₂, -NO₂, -COOR, -OR, -SO₃R Gruppe mit R = -H oder Alkylgruppe mit 1 bis 5 Kohlenstoffatomen, linear oder verzweigt, darstellen,
und der Maßgabe, dass 0 bis 2 Reste R¹ bis R⁵ ausgewählt sind aus der Gruppe b).

3. Verwendung gemäß einem der vorstehenden Ansprüche, **dadurch gekennzeichnet, dass** die organische Verbindung ausgewählt ist aus der Gruppe umfassend wobei R¹ bis R⁵ unabhängig voneinander
a) ein Wasserstoffatom oder eine Alkylgruppe mit 1 bis 10 Kohlenstoffatomen, linear oder verzweigt oder
b) eine -NR₂, -NO₂, -COOR, -OR, -SO₃R Gruppe mit R = -H oder Alkylgruppe mit 1 bis 5 Kohlenstoffatomen, linear oder verzweigt, darstellen,
und der Maßgabe, dass 0 bis 2 Reste R¹ bis R⁵ ausgewählt sind aus der Gruppe b).

4. Verwendung gemäß einem der vorstehenden Ansprüche, **dadurch gekennzeichnet, dass** die organische Verbindung ausgewählt ist aus der Gruppe enthaltend m-Nitrobenzoesäure, 2-Hydroxy-5-nitrobenzoesäure, 3,5-Dinitrosalicylsäure, 2,4-Dinitrophenol, m-Nitrobenzolsulfonsäure, N-Methylmorpholin-N-oxid, Pyridin-N-oxid, und p-Benzochinon.

5. Verwendung gemäß einem der vorstehenden Ansprüche, **dadurch gekennzeichnet, dass** die Konzentration der organischen Verbindungen I. - V. zwischen 30 mg/l und 30 g/l der Substanz liegen.

6. Verwendung gemäß einem der vorstehenden Ansprüche, **dadurch gekennzeichnet, dass** die Behandlungslösung zwischen 0.2 g/l und 20 g/l Chrom(III)-Ionen enthält.

7. Verwendung gemäß einem der vorstehenden Ansprüche, **dadurch gekennzeichnet, dass** die Behandlungslösung mindestens ein Anion ausgewählt aus der Gruppe enthaltend Methansulfonat, Sulfat, Hydrogensulfat, Borat, saure Borsäureester, Phosphat, Hydrogenphosphat, Dihydrogenphosphat, Chlorid, Iodid, Fluorid, Nitrat, Hexafluorosilikat, Hexafluorotitanat, Tetrafluoroborat, Hexafluoroantimonat, Hexafluorphosphat, Phosphat, Hydrogenphosphat, Dihydrogenphosphat und Anionen von Estern der Phosphorsäure enthalten.

8. Verwendung gemäß einem der vorstehenden Ansprüche, **dadurch gekennzeichnet, dass** die Behandlungslösung weiterhin mindestens ein Metall oder Metalloid ausgewählt aus der Gruppe enthaltend Sc, Y, Ti, Zr, Mo, W, Mn, Fe, Co, Ni, Zn, B, Al, Si, P in einer Konzentration zwischen 0.01 und 10 g/l enthält.

9. Verwendung gemäß einem der vorstehenden Ansprüche, **dadurch gekennzeichnet, dass** die Behandlungslösung zwischen 0.05 g/l 20 g/l mindestens einen Komplexbildner ausgewählt aus der Gruppe enthaltend Polycarbonsäuren, Hydroxycarbonsäuren, Hydroxypolycarbonsäure, Aminocarbonsäuren oder Hydroxyphosphonsäuren enthält.

10. Verwendung gemäß einem der vorstehenden Ansprüche, **dadurch gekennzeichnet, dass** die Behandlungslösung einen pH-Wert zwischen pH 0.1 und pH 7 aufweist.

## Claims

1. Use of at least one organic compound selected from the group consisting of: where R¹ to R⁵ are each, independently of one another,
a) a hydrogen atom or an alkyl group which has from 1 to 10 carbon atoms and may be linear or branched or
b) an -NR₂, -NO₂, -COOR, -OR, -SO₃R group where R = -H or an alkyl group which has from 1 to 5 carbon atoms and may be linear or branched,
with the proviso that from 0 to 2 radicals R¹ to R⁵ are selected from group b),
in an aqueous treatment solution containing Cr³⁺ ions for producing essentially chromium(VI)-free conversion layers on zinc or zinc alloy layers in order to avoid the formation of nitrogen oxides in the deposition of the conversion layers.

2. Use according to Claim 1, **characterized in that** the organic compound is selected from the group consisting of where R¹ to R⁵ are each, independently of one another,
a) a hydrogen atom or an alkyl group which has from 1 to 10 carbon atoms and may be linear or branched or
b) an -NR₂, -NO₂, -COOR, -OR, -SO₃R group where R = -H or an alkyl group which has from 1 to 5 carbon atoms and may be linear or branched,
with the proviso that from 0 to 2 radicals R¹ to R⁵ are selected from group b).

3. Use according to any of the preceding claims, **characterized in that** the organic compound is selected from the group consisting of where R¹ to R⁵ are each, independently of one another,
a) a hydrogen atom or an alkyl group which has from 1 to 10 carbon atoms and may be linear or branched or
b) an -NR₂, -NO₂, -COOR, -OR, -SO₃R group where R = -H or an alkyl group which has from 1 to 5 carbon atoms and may be linear or branched,
with the proviso that from 0 to 2 radicals R¹ to R⁵ are selected from group b).

4. Use according to any of the preceding claims, **characterized in that** the organic compound is selected from the group consisting of m-nitrobenzoic acid, 2-hydroxy-5-nitrobenzoic acid, 3,5-dinitrosalicylic acid, 2,4-dinitrophenol, m-nitrobenzenesulfonic acid, N-methylmorpholine N-oxide, pyridine N-oxide and p-benzoquinone.

5. Use according to any of the preceding claims, **characterized in that** the concentration of the organic compounds I.-V. is in the range from 30 mg/l to 30 g/l of the substance.

6. Use according to any of the preceding claims, **characterized in that** the treatment solution contains from 0.2 g/l to 20 g/l of chromium(III) ions.

7. Use according to any of the preceding claims, **characterized in that** the treatment solution contains at least one anion selected from the group consisting of methanesulfonate, sulfate, hydrogensulfate, borate, acidic boric esters, phosphate, hydrogenphosphate, dihydrogenphosphate, chloride, iodide, fluoride, nitrate, hexafluorosilicate, hexafluorotitanate, tetrafluoroborate, hexafluoroantimonate, hexafluorophosphate, phosphate, hydrogenphosphate, dihydrogenphosphate and anions of esters of phosphoric acid.

8. Use according to any of the preceding claims, **characterized in that** the treatment solution additionally contains at least one metal or metalloid selected from the group consisting of Sc, Y, Ti, Zr, Mo, W, Mn, Fe, Co, Ni, Zn, B, Al, Si, P in a concentration of from 0.01 to 10 g/l.

9. Use according to any of the preceding claims, **characterized in that** the treatment solution contains from 0.05 g/l to 20 g/l of at least one complexing agent selected from the group consisting of polycarboxylic acids, hydroxycarboxylic acids, hydroxypolycarboxylic acids, aminocarboxylic acids and hydroxyphosphonic acids.

10. Use according to any of the preceding claims, **characterized in that** the treatment solution has a pH in the range from pH 0.1 to pH 7.

## Revendications

1. Utilisation d'au moins un composé organique, choisi dans le groupe contenant : R¹ à R⁵ représentant, indépendamment les uns des autres
a) un atome d'hydrogène ou un groupe alkyle comprenant 1 à 10 atomes de carbone, linéaire ou ramifié ou
b) un groupe -NR₂, -NO₂, -COOR, -OR, -SO₃R avec R = -H ou un groupe alkyle comprenant 1 à 5 atomes de carbone, linéaire ou ramifié,
et à condition que 0 à 2 radicaux R¹ à R⁵ soient choisis dans le groupe b)
dans une solution aqueuse de traitement, contenant des ions Cr³⁺ pour générer des couches de conversion pratiquement exemptes de chrome (VI) sur des couches de zinc ou des couches d'alliage de zinc pour éviter la formation d'oxydes d'azote lors du dépôt des couches de conversion.

2. Utilisation selon la revendication 1, **caractérisée en ce que** le composé organique est choisi dans le groupe comprenant R¹ à R⁵ représentant, indépendamment les uns des autres
a) un atome d'hydrogène ou un groupe alkyle comprenant 1 à 10 atomes de carbone, linéaire ou ramifié ou
b) un groupe -NR₂, -NO₂, -COOR, -OR, -SO₃R avec R = -H ou un groupe alkyle comprenant 1 à 5 atomes de carbone, linéaire ou ramifié,
et à condition que 0 à 2 radicaux R¹ à R⁵ soient choisis dans le groupe b).

3. Utilisation selon l'une quelconque des revendications précédentes, **caractérisée en ce que** le composé organique est choisi dans le groupe comprenant R¹ à R⁵ représentant, indépendamment les uns des autres
a) un atome d'hydrogène ou un groupe alkyle comprenant 1 à 10 atomes de carbone, linéaire ou ramifié ou
b) un groupe -NR₂, -NO₂, -COOR, -OR, -SO₃R avec R = -H ou un groupe alkyle comprenant 1 à 5 atomes de carbone, linéaire ou ramifié,
et à condition que 0 à 2 radicaux R¹ à R⁵ soient choisis dans le groupe b).

4. Utilisation selon l'une quelconque des revendications précédentes, **caractérisée en ce que** le composé organique est choisi dans le groupe contenant l'acide m-nitrobenzoïque, l'acide 2-hydroxy-5-nitrobenzoïque, l'acide 3,5-dinitrosalicylique, le 2,4-dinitrophénol, l'acide m-nitrobenzènesulfonique, le N-méthylmorpholin-N-oxyde, le pyridin-N-oxyde et la p-benzoquinone.

5. Utilisation selon l'une quelconque des revendications précédentes, **caractérisée en ce que** la concentration en composés organiques I.-V. est située entre 30 mg/l et 30 g/l de substance.

6. Utilisation selon l'une quelconque des revendications précédentes, **caractérisée en ce que** la solution de traitement contient entre 0,2 g/l et 20 g/l d'ions de chrome (III).

7. Utilisation selon l'une quelconque des revendications précédentes, **caractérisée en ce que** la solution de traitement contient au moins un anion choisi dans le groupe contenant le méthanesulfonate, le sulfate, l'hydrogénosulfate, le borate, les esters acides de l'acide borique, le phosphate, l'hydrogénophosphate, le dihydrogénophosphate, le chlorure, l'iodure, le fluorure, le nitrate, l'hexafluorosilicate, l'hexafluorotitanate, le tétrafluoroborate, l'hexafluoroantimonate, l'hexafluorophosphate, le phosphate, l'hydrogénophosphate, le dihydrogénophosphate et les anions d'esters de l'acide phosphorique.

8. Utilisation selon l'une quelconque des revendications précédentes, **caractérisée en ce que** la solution de traitement aqueuse contient en outre au moins un métal ou métalloïde, choisi dans le groupe contenant Sc, Y, Ti, Zr, Mo, W, Mn, Fe, Co, Ni, Zn, B, Al, Si, P en une concentration entre 0,01 et 10 g/l.

9. Utilisation selon l'une quelconque des revendications précédentes, **caractérisée en ce que** la solution de traitement contient entre 0,05 g/l et 20 g/l d'au moins un complexant choisi dans le groupe contenant les acides polycarboxyliques, les acides hydroxycarboxyliques, les acides hydroxypolycarboxyliques, les acides aminocarboxyliques ou les acides hydroxyphosphoniques.

10. Utilisation selon l'une quelconque des revendications précédentes, **caractérisée en ce que** la solution de traitement présente un pH entre pH 0,1 et pH 7.
